# EUROPÄISCHE PATENTSCHRIFT

(11) **EP 2 139 655 B1**
(45) Veröffentlichungstag und Bekanntmachung des Hinweises auf die Patenterteilung: **29.04.2015**
(21) Anmeldenummer: 08714781.5
(22) Anmeldetag: 25.03.2008
(51) Int. Cl.: D21B 1/00, B27N 3/04

(54) **HERSTELLUNG VON VLIESELEMENTEN AUS NATURFASERN**
PRODUCTION OF NON-WOVEN ELEMENTS MADE OF NATURAL FIBRES
PRODUCTION D'ÉLÉMENTS NON TISSÉS EN FIBRES NATURELLES

(30) Priorität: 26.03.2007 CH 482072007
(43) Veröffentlichungstag der Anmeldung: 06.01.2010
(73) Patentinhaber: Clean Insulating Technologies S.A., 1002 Lausanne (CH)
(72) Erfinder: Grass, stefan, 2502 Biel/Bienne (CH)
(74) Vertreter: Cabinet Plasseraud
(86) Internationale Anmeldenummer: PCT/CH2008/000131
(87) Internationale Veröffentlichungsnummer: WO 2008/116340

(56) Entgegenhaltungen:
- WO-A-2005/017251
- AT-B- 411 270
- DE-U1- 20 023 167
- FR-A1- 2 294 648
- FR-A1- 2 765 773
- US-A1- 2007 044 891

## Beschreibung

Die Erfindung betrifft ein Verfahren gemäß Anspruch 1 zur Herstellung von Dämmmatten aus einen Rohstoff aus Graspflanzen, wobei die Graspflanzen zuerst mit einem Konditionierer bearbeitet werden, welcher die Strängelstrukturen der Graspflanzen aufschlägt.

Sie betrifft auch eine Dämmmatte gemäß Anspruch 13 hergestellt nach diesem Verfahren und eine Vorrichtung gemäß Anspruch 15 dafür.

### STAND DER TECHNIK

Die Herstellung von Faservliesen aus Kunstfasern unter Beimischung von Stützfasern wird seit Jahrzehnten industriell ungesetzt. Ebenfalls bekannt ist die Herstellung von Dämmplatten aus Holz-, Flachs- oder Hanffasem unter Einsatz von Stützfasern. Eine solche Art der Herstellung von Dämmelementen aus Naturfasern ist beispielsweise aus DE 200 23 167 U1 bekannt: Holzfasern oder Flachsfasern werden mit Stützfasern aus Kunststoff vermengt und durch Erhitzen vernetzt.

US 2007/0044891 beschreibt die Herstellung eines Faservlieses zur Herstellung von Papiertaschentüchern, Wischtüchern etc. aus einem Gemisch aus Zellstoff mit Bindefasern und eventuell weiteren Additiven wird in einem trockenen Verfahren ein Vlies gebildet. Das Vlies kann weiter getrocknet, bedampft, mit weiteren Stoffen behandelt und durch Erhitzen und Verschmelzen der Bindefasern vernetzt werden.

Vor der Vlieslegung kann der Zellstoff in einem nassen Verfahren aufbereitet werden, um die Fasern voneinander zu trennen (" debonding "). Anschliessend wird der Zellstoffbrei wieder getrocknet, bevor beispielsweise die Bindefasern zugesetzt werden.

Die Verarbeitung von Gras ist Inhalt von mehreren Patentanmeldungen : FR-A-2294648 lehrt die mechanische Entwässerung von Luzerne und Gras zur anschliessenden Trocknung des Presskuchens zu Futterwürfeln. WO 2005/017251 zeigt die Zerfaserung von Gras zur Herstellung von Fasermaterial. Keine dieser Veröffentlichungen bezieht sich auf Faservliese, die aus Grasfasern hergestellt werden und unter Einsatz von Stützfasern dreidimensional gebunden sind.

### DASTELLUNG DER ERFINDUNG

Es ist Aufgabe der Erfindung ein Verfahren und eine Vorrichtung der eingangs genannten Art zu schaffen zur Herstellung von Dämmmatten welche verbesserte Eigenschaften gegenüber bisher bekannten Dämmmatten aufweisen.

Diese Aufgabe wird erfindungsgemäss gelöst durch das obige Verfahren, dadurch gekennzeichnet dass die Graspflanzen auf dem Feld bis zu einem Trockensubstanzgehalt von 25-40% angetrocknet werden, anschliessend aufgenommen und in einem Silo unter Luft verpresst werden, weiter durch Hammermühlen zerrissen und aufgerissen und auf 10-30 mm Länge und 1-3 mm Dicke zerkleinert und zuletzt für Zerfaserung vorbereitet werden, dass ein erstes Zwischenprodukt aus feuchten Graspflanzenfasern mit einem Trockensubstanzanteil von 30 bis 50%, vorzugsweise annähernd 40% bestehend, hergestellt wird und ein zweites Zwischenprodukt aus dem ersten Zwischenprodukt hergestellet wird, wobei die folgenden Verfahrensschritte durchgeführt werden :
- Vertrocknen der Graspflanzenfasern,
- Zumischen von thermoaktivierbaren Bindefasern,
- Aufsprühen von Additiven.

Das erste Zwischenprodukt besteht also aus vorverarbeiten Grasfasern, im Folgenden auch als Naturfasern oder als Pflanzenfasern bezeichnet. Das zweite Zwischenprodukt ist ein Gemisch dieser Naturfasern mit Bindefasern und Additiven, welches Gemisch für eine anschliessende Vliesherstellung verwendbar ist.

Die Bezeichnung "Gras" umfasst alle Arten von Gräsern (Familie der Gramineen), einschliesslich Getreide wie Weizen, Gerste, Hafer, Roggen und Hirse sowie Zuckerrohr und Mais. Diese Rohstoffe werden in grünem Zustand geerntet und in Form von Silage für die ganzjährige, witterungsunabhängige Verarbeitung zwischengelagert. Ebenfalls unter den Begriff "Gras" fallen Rückstände aus der Verarbeitung von Zuckerhirse sowie Zuckerrohr, welche in Fachkreisen als Bagasse bezeichnet werden.

Die Bezeichnung "Bindefasem" umfasst Fasern, die thermisch aktiviert werden und in Mischung mit den Naturfasern diesen eine dreidimensional fixierte Struktur geben. Es kann sich dabei um Schmelzfasern aus Polypropylen oder Polyäthylen, um Kunststoff-Rezyklat oder auch um Bico (Bi-Component)-Fasern mit einer schmeizenden Mantelkomponente und einer temperaturbeständigeren Kernkomponente handeln. Bindefasern umfassen auch Fasern, die z.B. aus Stärke oder Milchsäure hergestellt wurden und biologisch abbaubar sind. Diese Fasern werden in der Fachwelt auch als Stützfasern bezeichnet. In einer bevorzugten Ausführungsform der Erfindung beträgt der Gewichtsanteil der Bindefasern 4% bis 20%, vorzugsweise 5% bis 15% oder bis 10%. Durch das erfindungsgemässe Verfahren können der Anteil von Bindefasern und damit die Kosten reduziert werden.

Mit dem Begriff "Vlieselemente" werden dreidimensionale, flexible oder starre Matten aus einem Vliesstoff, also aus einer Struktur von vernetzten Fasern bezeichnet. Die Vlieselemente können flexibel oder starr sein, verschiedene Dicken und Dichten aufweisen und für zahlreiche Anwendungen genutzt werden. Dazu gehören unter anderem Anwendungen
- Als Dämmstoff zum Schutz vor Kälte, Hitze und Schall.
- In der Automobilindustrie zur Herstellung von Innenverkleidungen.
- Als Matratzen.
- Als Bodenabdeckung und/oder Nährsubstrat in der Landwirtschaft.
- Ähnliches.(Schuheinlagen, ...)

Die Dämmelemente weisen vorzugsweise die folgenden Dimensionen und Flächengewichte auf:
- Dämmmatten mit einer Dichte von 30-50 kg/m³ und einer Dicke von 50-250 mm: Flächengewicht 1,5-12,5 kg/m², vorzugsweise 3-10 kg/m²
- Trittschallelemente und Fassadenplatten mit einer Dichte von 90-120 kg/m³ und einer Dicke von 10-100 mm: Flächengewicht 0,9-12 kg/m², vorzugsweise 2-10 kg/m².

Das Zumischen der Bindefasern geschieht vorzugsweise vor dem Einbringen der Additive (wie Flammschutzmittel und Biozide), so dass auch die Bindefasern durch die Additive ausgerüstet werden.

Das Zumischen der Bindefasern kann bei verschiedenen Feuchtigkeitsgraden der Naturfasern des ersten Zwischenproduktes geschehen. In einer bevorzugten Ausführungsform der Erfindung geschieht das Zumischen bei einem Trockensubstanzanteil der Naturfasern von über ca. 85%. Dies bedingt, dass das Vortrocknen der Naturfasern bereits vor dem Zumischen geschieht.

In einer anderen bevorzugten Ausführungsform der Erfindung geschieht das Zumischen bei einem Trockensubstanzanteil der Naturfasern von rund 40% bis rund 85%. Je nachdem, wie gross der Trockensubstanzanteil des ersten Zwischenproduktes ist, findet keine Vortrocknung vor dem Zumischen statt, sondern lediglich nach oder während des Zumischens.

Eine Vorrichtung zur Ausführung einer Kernfunktion dieser Erfindung, d.h. des Vortrocknens, Zumischen von Bindefasern und Aufsprühen von Additiven, besteht vorzugsweise aus einem stehenden Behälter, der von oben mit feuchten Naturfasern sowie mit Bindefasern beschickt und in welchen von unten her aufsteigende Heissluft eingeblasen wird. Die zwei Fasertypen werden in dem Behälter durcheinander verwirbelt und durchmischt und mit dem Heissluftstrom durch einen Entnahmestutzen und eine Rohrleitung aus dem Behälter abgezogen. Dabei werden die Naturfasern vorgetrocknet. In die Rohrleitung ist eine Sprühvorrichtung eingebaut, die eine gleichmässige Beaufschlagung mittels der Additive erlaubt und gleichzeitig den Materialdurchzug nicht behindert. Zur Unterstützung der Verwirbelung und/oder der Heissluftförderung kann der Behälter einen Propeller aufweisen, der um eine senkrechte Achse rotiert.

In einer weiteren bevorzugten Ausführungsform der Erfindung geschieht das Zumischen in einer wässrigen Suspension, also bei einem Trockensubstanzanteil der Naturfasern von unter ca. 10%. Damit sind die Anforderungen an die Entwässerung durch eine Vorverarbeitung zur Herstellung des ersten Zwischenproduktes relativ gering. Die Vortrocknung der Suspension nach dem Zumischen geschieht vorzugsweise mechanisch, optional gekoppelt mit einer Lufttrocknung.

Bei einer Vortrocknung durch Heissluft während oder nach dem Zumischen der Bindefasern wird die Temperatur der Trocknungsluft unterhalb der Temperatur gehalten, die zum Aktivieren der Bindefasern erforderlich ist. Vorzugsweise liegt die Temperatur der Heissluft im Bereich zwischen rund 80° C und rund 200° C. Vorzugsweise geschieht diese Vortrocknung in einem Transportabschnitt, in welchem die Fasern durch Heissluft gefördert werden.

Das zweite Zwischenprodukt ist also eine Mischung von Naturfasern und Bindefasern, mit einem Bindefaseranteil von 4% bis 20%, vorzugsweise 5% bis 15% oder bis 10%, mit Additiven ausgerüstet, und mit einem Trockensubstanzanteil von vorzugsweise rund 40% bis 75%. Der Trockensubstanzanteil hängt natürlich stark davon ab, wie viel Flüssigkeit durch das Aufsprühen der Additive zugefügt wird, und ob auch nach dem Aufsprühen eine Vortrocknung stattfindet.

Die Herstellung des ersten Zwischenproduktes, also der vorverarbeiteten Pflanzenfasern, geschieht vorzugsweise, indem der Rohstoff zerfasert wird und verdauliche Bestandteile des Rohstoffes abgetrennt werden. Verdauliche Bestandteile sind insbesondere z.B. Milchsäure, Essigsäure, Aminosäuren, Proteine und Mineralstoffe.

Der Rohstoff ist gemäß der Erfindung Grassilage (siliertes Gras), vorzugsweise mit einem Trockensubstanzanteil von 20% bis 40%, insbesondere 25% bis 35%. In einer anderen bevorzugten Variante der Erfindung ist der Rohstoff Goldhafer (Trisetum flavescens).

Das Zerfasern wiederum geschieht in einer wässrigen Suspension mit einem Mazerator und/oder einem Entstipper, denen auch eine Hammermühle zum Zerreissen des Rohstoffes vorgeschaltet ist. Bei Verwendung eines Mazerators in Verbindung mit einem Entstipper ist vorzugsweise der Mazerator dem Entstipper vorgeschaltet.

Das Abtrennen der verdaulichen Bestandteile geschieht vorzugsweise durch Abtrennen der Fasern aus der wässrigen Suspension nach dem Zerfasern, wobei die verdaulichen Bestandteile in der Suspension verbleiben.

Die verdaulichen Bestandteile werden vorzugsweise in einem separaten Zweig der Verarbeitung zu Futter- oder Nahrungsmittelzusätzen verarbeitet. Dies geschieht durch Aufkonzentrieren dieser Bestandteile in der Suspension zu Nahrungsstoffen, wobei das Wasseranteil vorzugsweise rezykliert wird.

Die verdaulichen Bestandteile umfassen vorzugsweise organische Säuren, Proteine und Mineralstoffe, ferner vorzugsweise auch Enzyme, Vitamine und/oder hormonähnliche Stoffe, insbesondere Vitamin D3-Hormon. Das Vorhandensein dieser Stoffe hängt von der Wahl des Rohstoffes ab, also von den verwendeten Pflanzen und von optional eingesetzten Silierhilfsmitteln.

Zur Herstellung des Vlieselementes aus dem zweiten Zwischenprodukt, also aus dem fertigen und konditionierten Fasergemisch wird vorzugsweise ein Vlies gebildet und werden durch Erhitzen die Bindefasern aktiviert, so dass sie mit den Naturfasern verkleben und eine Matrix bilden. Die Vliesbildung kann geschehen, indem das zweite Zwischenprodukt einen Trockensubstanzanteil von ca. 60% bis 85% oder höher aufweist und so direkt zur Bildung des Vlieses verwendet wird, wobei gegebenenfalls eine Resttrocknung beim Erhitzen des Vlieses zur Aktivierung der Bindefasern stattfindet. Alternativ kann die Vliesbildung geschehen, indem das zweite Zwischenprodukt einen Trockensubstanzanteil von 40% bis ca. 60%, aufweist, auf ein Transportband aufgelegt, durch beispielsweise Heissluft nachgetrocknet und optional wieder aufgelockert wird, und anschliessend zur Aktivierung der Bindefasern erhitzt wird.

Die Vlieslegung, eventuelle Nachtrocknung und Aktivierung geschieht vorzugsweise in einem kontinuerlichen Prozess zur Erzeugung eines Vliesbandes. Vom fertigen Vliesband können die Vlieselemente abgeschnitten werden. Alternativ kann die Vlieslegung etc. aber auch im Batch-Betrieb geschehen, wobei einzelne Vlieselemente in vorgegebenen Formen gebildet werden..

Zusammengefasst weist das erfindungsgemässe Verfahren in einer bevorzugten Ausführungsform der Erfindung die folgenden Schritte auf:
(a) Der Rohstoff Gras wird in feuchtem Zustand verdichtet und luftdicht verpackt. Dieses Verfahren ist in der Landwirtschaft seit langem unter dem Begriff "silieren" bekannt.
(b) Das silierte Gras wird für die weitere Verarbeitung konditioniert, das heisst, so vorbereitet, dass die Herstellung einer rühr- und pumpfähigen Suspension möglich ist.
(c) Der konditionierte Rohstoff wird zerfasert und von verdaulichen Begleitstoffen weitgehend befreit.
(d) Die Grasfasern werden entwässert, mit Bindefasern gemischt, mit Additiven ausgerüstet und für die Vlieslegung vorbereitet.
(e) Aus dem vorbereiteten Fasergemisch wird ein dreidimensionales Vlies hergestellt und thermisch fixiert.

Die Erfindung ermöglicht also
- Die Bereitstellung des Rohstoffs für die ganzjährige Nutzung in gleich bleibender Qualität.
- Die Herstellung von Grasfasern aus diesem Rohstoff.
- Die Verarbeitung der Grasfasern zu einem dreidimensionalen, stabilen Vlies- bzw. Dämmstoff.

Weitere bevorzugte Ausführungsformen gehen aus den abhängigen Patentansprüchen hervor. Dabei sind Merkmale der Verfahrensansprüche sinngemäss mit den Vorrichtungsansprüchen kombinierbar und umgekehrt.

### KURZE BESCHREIBUNG DER ZEICHNUNGEN

Im folgenden wird der Erfindungsgegenstand anhand von bevorzugten Ausführungsbeispielen, welche in den beiliegenden Zeichnungen dargestellt sind, näher erläutert. Figur 1 zeigt schematisch einen Verfahrensablauf und Figur 2 eine Struktur einer Anlage zur Vliesherstellung aus Graspflanzen.

### WEGE ZUR AUSFÜHRUNG DER ERFINDUNG

Im Folgenden wird eine Vliesherstellung, beginnend mit der Rohstoffproduktion, anhand von **Figur 1** beschrieben: Zunächst wird der Rohstoff Gras auf dem Feld gemäht. Dabei wird er vorzugsweise mit einem Konditionierer bearbeitet, welcher die Stängelstrukturen so aufschlägt, dass diese weicher werden und schneller Feuchtigkeit verlieren. Das gemähte Gras wird auf dem Feld angewelkt, das heisst, bis zu einem Trockensubstanzgehalt von 25-40% angetrocknet. Anschliessend wird es aufgenommen und in einem Silo unter Ausschluss von Luft verpresst bzw. siliert. In dieser Form ist der Rohstoff über sehr lange Zeit verlustfrei lagerfähig und steht jederzeit und witterungsunabhängig für die Verarbeitung zur Verfugung. Die Silierung erfolgt vorzugsweise in grossen, horizontalen Fahrsilos, kann aber auch in Siloballen oder stehenden Silos erfolgen. Ferner können auch Silierhilfsmittel beigegeben werden.

Zur Verarbeitung wird der Rohstoff vom Silo abgestochen, aufgelockert 1 und einer Dosiereinrichtung 2 zugeführt. Diese führt den Rohstoff in eine oder mehrere Hammermühlen, wo er zerrissen 3 oder aufgerissen und auf ca. 10-30 mm Länge und ca. 1-3 mm Dicke zerkleinert wird. Dadurch werden die Pflanzenteile für die nachfolgende Zerfaserung vorbereitet.

Mit dem zerkleinerten Pflanzenmaterial ist unter Zugabe von Wasser die Herstellung 4 einer rühr- und pumpfähigen Rohstoffsuspension möglich. Die Rohstoffsuspension wird einer mechanischen Zerfaserung 5 zugeführt. Diese wird durch Zerfaserungsaggregate bewerkstelligt, die in der Zellstoffindustrie seit Jahrzehnten erfolgreich eingesetzt werden, z.B. Entstipper (defibrator), Mazeratoren oder Refiner. Zur Optimierung der Zerfaserung im Hinblick auf die Faserlänge und die Faserdicke können diese Aggrregate auch hintereinander geschaltet werden. Es hat sich gezeigt, dass die Abfolge von Mazerator und Entstipper für die vorliegende Aufgabenstellung besonders gut geeignet ist. In dieser Abfolge übernimmt der Mazerator, der die Rohstoffsuspension selber ansaugen kann, die weitere Homogenisierung der Rohstoffsuspension sowie die Beschickung des direkt nachgeschalteten Entstippers. Dadurch entstehen Fasern mit vorwiegend ca. 3-30 mm Länge und ca. 0,05-0,5 mm Dicke. Im Zuge der Zerfaserung erfolgt auch ein Massentrasfer der löslichen und verdaulichen Rohstoffbestandteile in die Flüssigphase. Die Zerfaserung kann Temperatur-unabhängig durchgeführt werden. Es hat sich jedoch gezeigt, dass eine Temperatur von über 40°C in der Suspension Vorteile bezüglich der Verarbeitbarkeit, der erzielten Faserqualität sowie der Faserreinigung bringt.

Nach der Zerfaserung werden die Fasern mechanisch entwässert 7. Dies erfolgt vorzugsweise durch Entnahme 6 der Fasern aus der Suspension und anschliessende Verpressung der Fasern in einer Schneckenpresse. Die Entnahme aus der Suspension erfolgt vorzugsweise mit einer Siebeinrichtung, z.B. mit einem Bogensieb oder einem Trommelsieb. Mit einer Schneckenpresse lässt sich das Fasergemisch beispielsweise auf einen Trockensubstanzgehalt von ca. 36-46% entwässern.

Die löslichen und verdaulichen Rohstoffbestandteile aus der Suspension bestehen vor allem aus organischen Säuren (Milchsäure, Essigsäure, Aminosäuren), nicht fermentierten Zuckern, Proteinen und Mineralstoffen. Durch Zugabe von geeigneten Silier-Hilfsmitteln, z.B. Bakterienkulturen, kann die Umwandlung der im Rohstoff enthaltenen fermentierbaren Zucker gezielt gesteuert werden. Zum Beispiel kann so ein bestimmtes Verhältnis von Milchsäure zu Essigsäure erreicht werden.

Die löslichen und verdaulichen Rohstoffbestandteile können nach der Abtrennung von den Fasern aufkonzentriert und als Spezialfuttermittel verwendet werden. Hervorzuheben ist dabei der Wert dieses Spezialfuttermittels als Säuerungsmittel, als Geschmacksträger und als eigentliches Futtermittel. Zusätzlich können je nach der verwendeten Grasart auch wertvolle Enzyme, Vitamine oder hormonähnliche Substanzen in diesem Stoffstrom enthalten sein. Ein Beispiel hierzu ist die Grasart Goldhafer (Trisetum flavescens), welche ein Vitamin D3-Derivat enthält, welches teilweise wasserlöslich ist und den Knochenaufbau von Säugetieren und Menschen unterstützt.

Alle aufgeführten Inhaltstoffe und Eigenschaften können nicht nur in der tierischen Ernährung, sondern auch als Zusatzstoff für die menschliche Ernährung genutzt werden. Die erforderliche Aufkonzentration der Inhaltstoffe kann durch Filtration und/oder Eindampfung erfolgen. Dabei ist zu beachten, dass die Mineralstoffe bei der Aufkonzentration teilweise aus der Lösung ausfallen können.

Im Folgenden wird die weitere Verarbeitung der entwässerten Fasern beschrieben: In den nachfolgenden Schritten erfolgen die Trocknung bzw. Vortrocknung 8 der Fasern, die Beimischung 9 der Bindefasern sowie die Ausrüstung 10 der Fasern mit Additiven.

Für die Beimischung 9 der Bindefasern bietet die Textilindustrie sowohl kontinuierliche als auch chargenweise Verfahren an, die gut geeignet sind. Bei der Verarbeitung von Grasfasern erfolgt die Zudosierung der Bindefasern mit einem Gewichtsanteil von 4-25%, vorzugsweise von 5-15% des Produktgewichtes.

Die Ausrüstung 10 der Fasern mit Additiven erfolgt durch Besprühen der losen Fasern. Um einen möglichst gleichmässigen Auftrag der Additive auf die Fasern sicher zu stellen, erfolgt die Besprühung vorzugsweise in einem Luftstrom, in welchem sich die Fasern frei bewegen. Die Besprühung kann mit den in der Dämmstoffindustrie üblichen Flammhemmern, z.B. mit Boraten oder Ammoniumverbindungen sowie mit einem Hydrophobierungsmittel und/oder einem Fungizid erfolgen. Diese Additive können in einer Lösung gemischt oder einzeln auf die Fasern aufgesprüht werden.

Mit der Trocknung bzw. Vortrocknung 8 werden die Fasern auf einen Trockensubstanzgehalt eingestellt, der für die nachfolgende Vlieslegung und Thermobondierung vorteilhaft ist. Dieser Trockensubstanzgehalt liegt vorzugsweise bei 60-85% des Gesamtgewichtes der Fasern. In diesem Zustand sind die Fasern noch elastisch und können einer mechanischen Bearbeitung gut standhalten. Zudem neigen die Fasern weniger zum Anhaften in Karden oder ähnlichen, eventuell zur Vliesbildung eingesetzten Geräten. Im Weiteren haben die Fasern bei diesem Feuchtigkeitsgehalt in beschränktes Eigengewicht und können deshalb zu einem Vlies mit möglichst grossem Volumen bzw. möglichst geringer Dichte gelegt werden.

Die Trocknung bzw. Vortrocknung 8 kann mit verschiedenen Trocknungstechniken erzielt werden, z.B. Flugschichttrockner, Trommeltrockner oder Bandtrockner.

Es sind grundsätzlich verschiedene Reihenfolgen der Verarbeitungsschritte Mischung 9 mit Bindefasern, Zudosierung der Additive 10 und Trocknung bzw. Vortrocknung 8 möglich. Dabei ist zu beachten, dass auch der Transport der Fasern im Luftstrom zu einem nicht unbedeutenden Trocknungseffekt führen kann und dazu auch gezielt genutzt werden kann.

Alternativ zur Vortrocknung 8 ist es auch möglich, die mit Bindefasern und Additiven ausgerüsteten Fasern ohne eigentliche Vortrocknung 8, d.h. mit einem Trockensubstanzgehalt von 36-50% der Vliesbildung zu übergeben.

Als weitere Alternative zur Vortrocknung 8 ist es auch möglich, die Fasern vor der Vliesbildung vollständig, d.h. auf einem Trockensubstanzgehalt von über 85% zu trocknen.

Für die Vlieslegung bietet die Industrie verschiedene Verfahren an, z.B. air lay, direkte Vliesbildung 11, Aufstreuen, Krempel, oder ähnliche, welche für die vorliegende Aufgabenstellung geeignet sind.

Beim Thermobondieren 12 des Vlieses (oder Aktivieren der Bindefasern) erfolgen die Erhitzung des Vlieses auf die Schmelztemperatur der Mantelkomponente der Stützfasern sowie die Einstellung der gewünschten Plattendicke bzw. -dichte. Die Plattendichte bzw. -dicke wird mit einem überlaufenden Band eingestellt, welches das Faservlies auf eine Dicke von ca. 3 mm bis 250 mm verdichtet und ihm dabei eine gleichmässige Oberfläche verleiht. Die Erhitzung des Vlieses erfolgt mit einer Zuluft-Temperatur von 120-180°C, vorzugsweise von 140-170°C. Der Thermobondierofen ist auch zur Entnahme der Restfeuchte im Faservlies geeignet.

Nach der Erhitzung wird das Faservlies gekühlt, auf die gewünschten Masse der Fasermatten zugeschnitten 13, palettiert und verpackt.

**Figur 2** zeigt übersichtsmässig die Struktur einer Anlage zur Vliesherstellung: eine Vorverarbeitungseinheit 21 weist die Vorrichtungen zum Zerreissen, Zerfasern und Entwässern auf, also zur Bereitstellung der Pflanzenfasern 101. Eine Kerneinheit 22 weist die Vorrichtungen zum Mischen 9, Aufsprühen 9 von Additiven und Trocknen 8 und somit zur Bildung des Fasergemisches 102 auf. Eine Vlieserzeugungseinrichtung 23 weist die Vorrichtungen zur Vlieslegung, Thermobondierung und zum Zuschneiden zum Bilden von Vlieselementen 103 auf. Eine optionale Konzentrationseinrichtung 24 weist die Mittel zum Aufkonzentrieren der aus der Suspension abgetrennten verdaulichen Bestandteile 104 zu Nahrungsstoffen 105 auf.

Mit dem erfindungsgemässen Verfahren wurden aus Gras Vliese mit einer Dichte von 25-90 kg/m3 hergestellt. Die Platten mit geringer Dichte sind leicht flexibel, etwas stauchfähig und angenehm zu handhaben. Es wurden eine Wärmeleitfähigkeit von 0,034-0,040 W/(m,K) gemessen.

Für die Platten mit höherer Dichte können die Bindefasern so ausgewählt werden, dass das Produkt eine erhöhte mechanische Druckfestigkeit aufweist und so auch für Anwendungen als Trittschallisolation sowie für direkt verputzte Aussenfassaden geeignet ist.

Die Anwendung des Vlieses zur Herstellung von Matratzen können spezielle Bindefasern eingesetzt werden, welche das Rückstellverhalten des Vlieses beeinflussen.

Weitere Eigenschaften, z.B. Geruchsfreiheit und Wasserabstossung, können durch gezielte Beeinflussung der Fasern erreicht werden, beispielsweise indem sie mit einem Oxidationsmittel oder mit einem Hydrophobierungsmittel behandelt werden.

Das Verfahren ermöglicht die Nutzung eines bisher industriell kaum genutzten Rohstoffs zur Herstellung eines hochwertigen Produktes. Damit verbunden sind bedeutende ökologische Vorteile bei der Rohstoffbereitstellung (nachwachsender Rohstoff), der Verarbeitung (geringer Energieaufwand), der Produktnutzung (optimale Kombination von Kälteschutz, Wärmeschutz und Schallschutz) sowie der Produktentsorgung (Rezyklierbarkeit).

## Patentansprüche

1. Verfahren zur Herstellung von Dämmmatten aus einem Rohstoff aus Graspflanzen,
**dadurch gekennzeichnet, daß**:
i. der Rohstoff Gras auf dem Feld
ii. das gemähte Gras wird auf dem Feld angewelkt, das heisst, bis zu einem Trockensubstanzgehalt von 25-40% angetrocknet;
iii. anschließend das angetrocknete Gras aufgenommen und in einem Silo unter Ausschluss von Luft verpresst wird;
iv. der Rohstoff vom Silo abgestochen, aufgelockert (1) und einer Dosiereinrichtung (2) zugeführt wird;
v. diese Dosiereinrichtung (2) führt den Rohstoff in eine oder mehrere Hammermühlen, wo er zerrissen (3) oder aufgerissen und auf ca. 10-30 mm Länge und ca. 1-3 mm Dicke zerkleinert wird;
vi. eine rühr- und pumpfähige Rohstoffsuspension unter Zugabe von Wasser zu dem zerkleinerten Pflanzenmaterial hergestellt (4) wird;
vii. die Rohstoffsuspension einer mechanischen Zerfaserung (5) zugeführt wird;
viii. die Faser aus der Suspension entnommen (6) werden;
ix. anschließend die Fasern mechanisch entwässert (7) werden, um ein erstes Zwischenprodukt (101) aus feuchten Graspflanzenfasern mit einem Trockensubstanzanteil von 30 bis 50%, vorzugsweise annähernd 40% bestehend, zu herstellen;
x. und ein zweites Zwischenprodukt (102) aus dem ersten Zwischenprodukt (101) hergestellt wird, wobei die folgenden Verfahrensschritte durchgeführt werden:
▪ Vortrocknen (8) der Graspflanzenfasern auf einen Trockensubstanzgehalt von 60-85% oder Frocknen von über 85% des Gesamtgewichtes der Fasern,
▪ Zumischen (9) von thermoaktivierbaren Bindefasern mit einem Gewichtsanteil von 4-25%, vorzugsweise von 5-15% des Produktgewichtes,
▪ Aufsprühen (10) von Additiven.

2. Verfahren gemäß Anspruch 1, **dadurch gekennzeichnet, daß** die Bindefasern zu den Graspflanzenfasern in einer wässrigen Suspension, mit einem Trockensubstanzanteil unter 10% zugemischt werden (9).

3. Verfahren gemäß einem der obigen Ansprüche, **dadurch gekennzeichnet, daß** das Vortrocknen (8) mindestens teilweise in einem oder mehreren Transportabschnitten geschieht, in welchen die Graspflanzenfasern durch einen heißen Luftstrom gefördert werden.

4. Verfahren gemäß Anspruch 1, **dadurch gekennzeichnet, daß** zur Herstellung des ersten Zwischenproduktes verdauliche Bestandteile des Rohstoffes (100) aus Graspflanzen abgetrennt werden.

5. Verfahren gemäß Anspruch 1, **dadurch gekennzeichnet, daß** der Rohstoff (100) aus Graspflanzen in einer wässerigen Suspension (4) mittels eines mechanischen Zerfaserungsaggregates, vorzugsweise eines Mazerators und/oder eines Entstippers, zerfasert werden (5).

6. Verfahren gemäß Anspruch 5, **dadurch gekennzeichnet, daß** sowohl ein Mazerator als auch ein Entstipper vorliegen und der Mazerator dem Entstipper vorgeschaltet ist.

7. Verfahren gemäß einem Anspruch 4 bis 6, **dadurch gekennzeichnet, daß** das Abtrennen der verdaulichen Bestandteile durch Abtrennen (7) der Graspflanzenfasern aus der wässerigen Suspension nach dem Zerfasern (5) geschieht, wobei die verdaulichen Bestandteile in der Suspension verbleiben.

8. Verfahren gemäß Anspruch 7, **dadurch gekennzeichnet, daß** die verdaulichen Bestandteile (104) vor allem organische Säuren, Proteine und Mineralstoffe enthalten und zu einem Spezialfuttermittel und/oder einem Lebensmittel-Zusatzstoff (105) aufkonzentriert werden.

9. Verfahren gemäß Anspruch 7, **dadurch gekennzeichnet, daß** die verdaulichen Bestandteile (104) zusätzlich auch Enzyme, Vitamine und/oder hormonähnliche Stoffe insbesondere Vitamin D3-Hormon, aufweisen.

10. Verfahren gemäß einem der obigen Ansprüche, **dadurch gekennzeichnet, daß** aus dem zweiten Zwischenprodukt (102) eine Dämmmatte erzeugt wird durch
• Bildung (11) eines Vlieses aus dem zweiten Zwischenprodukt (102);
• Aktivieren (12) der Bindefasern durch Erhitzen des Vlieses, wodurch die Bindefasern und die Graspflanzenfasern miteinander verklebt werden.

11. Verfahren gemäß Anspruch 10, **dadurch gekennzeichnet, daß** das zweite Zwischenprodukt (102) einen Trockensubstanzanteil von 60 bis 85% oder höher aufweist, und so zur Bildung des Vlieses verwendet wird, und eine Resttrocknung beim Erhitzen des Vlieses zur Aktivierung (12) der Bindefasern stattfindet.

12. Verfahren gemäß Anspruch 10, **dadurch gekennzeichnet, daß** das zweite Zwischenprodukt (102) einen Trockensubstanzanteil von 40 bis 60% aufweist, auf ein Transportband aufgelegt, nachgetrocknet und optimal wieder aufgelockert wird, und anschließend zur Aktivierung (12) der Bindefasern erhitzt wird.

13. Dämmmatte, hergestellt nach dem Verfahren gemäß einem der Ansprüche 1 bis 12.

14. Dämmmatte gemäß Anspruch 13 mit einer Dichte von 25-90 kg/m³.

15. Vorrichtung zur Herstellung von Dämmmatten aus Graspflanzen mit dem Verfahren gemäss einem der obigen Ansprüche 1 bis 12, mit einer Kerneinheit (22) zur Bildung eines zweiten Zwischenproduktes (102) aus einem ersten Zwischenprodukt (101), wobei die Kerneinheit (22) eine heißluftbasierte Trockeneinrichtung, eine Mischvorrichtung zum Mischen von Naturfasern mit thermoaktivierbaren Bindefasern, und eine Einrichtung zum Einbringen von Additiven auf die Fasern aufweist.

16. Vorrichtung gemäß Anspruch 15, aufweisend eine Vorverarbeitungseinrichtung (21) mit Mitteln zum Zerfasern der Graspflanzen, zum Abtrennen von verdaulichen Bestandteilen, und zur Herstellung des ersten Zwischenproduktes (101).

17. Vorrichtung gemäß Anspruch 15 oder 16, aufweisend eine Vlieserzeugungseinrichtung (23) mit Mitteln zum Legen eines Vlieses aus dem zweiten Zwischenprodukt (102) und mit Mitteln zum Erhitzen des Vlieses über eine Aktivierungstemperatur der Bindefasern.

## Claims

1. A method of manufacturing an insulation mat from a raw material comprising grass plants, **characterized in that**:
i. the raw material grass is mowed in the field,
ii. the mowed grass is withered in the field meaning to pre-dry the grass to a dry substance content of 25-40%,
iii. the raw material is being collected (1)and pressed in a silo under the exclusion of air,
iv. the raw material is removed from the silo, being loosened (1) and moved to a metering device (2),
v. the device moves the raw material into one or more hammer mills, where it is ripped apart 3 and reduced into parts of an approx. 10-30 mm in length and 1-3 mm in thickness,
vi. by adding water to the de-fibered plant matter, a raw material suspension, which can be stirred or pumped, is manufactured (4),
vii. the raw material suspension is moved to a mechanical de-fibering (5),
viii. the fibers are withdrawn (6) from the suspension,
ix. then, the fibers are being mechanically drained (7), to obtain a first intermediate product (101) made of moist, natural grass fibers which have a dry substance component of 30% to 50%, preferably nearly 40%,
x. and a second intermediate product (102) is obtained from a first intermediate product (101) by implementing the following steps:
• pre-drying (8) of the grass fibers to a dry substance content of 60-85% of the total weight of the fibers or drying up to a dry substance content greater than 85 %, of the total weight of the fibers,
• adding (9) of binding fibers up to a content by weight of 4-25%, preferably 5-15% of the product's weight,
• spraying (10) of the additives.

2. The method according to claim 1, **characterized in that** the binding fibers added to the natural fibers (9) are in a watery suspension which dry substance content is under 10%.

3. The method according to one of the above claims, **characterized in that** the step of the pre-drying (8) is at least partially occurring in at least one conveying section in which the fibers are exposed a hot air flow.

4. The method according to claim 1, **characterized in that**, to manufacture the first intermediate product, the digestible parts of the raw material (100) are being separated from the raw material (100).

5. The method according to claim 1, **characterized in that**, the vegetable raw material (100) is being de-fibered (5), in a watery suspension (4) by means of a mechanical de-fibering system, preferably a macerator and/or deflaker.

6. The method according to claim 5, **characterized in that**, a macerator as well as a deflaker are used, with the macerator positioned in front of the deflaker.

7. The method according to one of the claims 4 to 6, **characterized in that**, the separation of the digestible parts is done by separating the vegetable grass fibers from the suspension (4), after the de-fibering (5), with the digestible parts remaining in the suspension.

8. The method according to claim 7, **characterized in that**, the digestible parts (104) contain mainly acids, proteins and minerals and are concentrated into a special feeding stuff or to a nutrient additive (105).

9. The method according to claim 7, **characterized in that**, the digestive parts (104) further comprise at least one of enzymes, vitamins, similar hormone matter and vitamin D3 hormone.

10. The method according to one of the above claims, , **characterized in that** an insulation mat is manufactured from the second intermediate product (102), by the additional steps of:
• forming (11) a fleece from the second intermediate product (102),
• activating (12) of the binding fibers through the heating of the fleece, whereby the binding fibers and natural fibers are bonding together.

11. The method according to claim 10, **characterized in that**, the second intermediate product (102) has a dry substance content of approximately 60% to 85% for manufacture of the fleece, wherein a residual drying is provided by heating the fleece in order to activate (12) the binding fibers.

12. The method according to claim 10, **characterized in that**, the second intermediate product (102) has a dry substance content of approximately 40% to 60%, is positioned on a conveyor belt, is post-dried, and is loosened up, the activation (12) of the binding fibers then occurring.

13. An insulation mat produced according to the method according at least one the claims 1 to 12.

14. An insulation mat according to claim 13 with a density of 25-90 kg/m3.

15. A device for the manufacturing of an insulation mat from grass plants by the method according at least one the claims 1 to 12 comprising a core unit (22) for producing a second intermediate product (102) from a first intermediate product (101), whereby the core unit (22) comprises: a hot air based drying unit, a mixer unit for mixing natural fibers with binding fibers, which may be thermally activated, and a provider unit for providing additives to the fibers.

16. A device according to claim 15 comprising a pre-processing system (21), having equipment for de-fibering the grass plants and separating the digestible parts from the fiber for manufacturing the first intermediate product (101).

17. A device according to claim 15 or 16 comprising a fleece production system (23), further comprising units for fleece laying of the second intermediate product (102), and having units for heating the fleece, above a binding fiber activation temperature, for activating the binding fibers.

## Revendications

1. Procédé de fabrication d'un matelas d'isolation fibreux à partir d'une matière première à base d'herbe,
**caractérisé en ce que** :
i. l'herbe matière première est fauchée dans un champ,
ii. l'herbe fauchée est fanée sur le champ, c'est-à-dire séchée jusqu'à une teneur en matière sèche de 25-40 %,
iii. l'herbe séchée est ensuite ramassée et comprimée dans un silo à l'abri de l'air,
iv. la matière première est extraite du silo, décompactée/aérée (1), et acheminée vers un dispositif de dosage (2),
v. le dispositif de dosage (2) amène la matière première dans un ou plusieurs déchiqueteurs à marteaux, où cette matière première est déchiquetée (3) ou déchirée jusqu'à une longueur d'environ 10-30 mm, et broyée jusqu'à une épaisseur d'environ 1-3 mm,
vi. une suspension (4) malaxable et pompable de matière première est produite par ajout d'eau au matériau végétal broyé,
vii. la suspension de matières premières est soumise à un défibrage mécanique,
viii. les fibres sont extraites (6) de la suspension,
ix. ensuite les fibres sont soumises à un traitement d'élimination mécanique de l'eau (7) qu'elles contiennent, pour obtenir un premier produit intermédiaire (101) à base de fibres végétales herbeuses humides avec une teneur en matière sèche de 30 à 50 %, de préférence proche de 40 %,
x. et un deuxième produit intermédiaire (102) est obtenu à partir du premier produit intermédiaire (101), par mise en oeuvre des étapes de procédé suivantes:
• préséchage (8) des fibres végétales herbeuses jusqu'à une teneur en matières sèches de 60-85 % ou séchage jusqu'à une teneur en matière sèche au-delà de 85 %, par rapport au poids total des fibres,
• ajout (9) de fibres liantes thermoactivables jusqu'à une proportion pondérale de 4-25 %, de préférence de 5-15 % par rapport au poids du produit,
• pulvérisation (10) d'additifs.

2. Procédé selon la revendication 1, **caractérisé en ce que** les fibres liantes ajoutées (9) aux fibres végétales herbeuses, sont sous forme d'une suspension aqueuse dont la teneur en matières sèches est inférieure à 10 %.

3. Procédé selon l'une des revendications précédentes, **caractérisé en ce que** le préséchage (8) intervient au moins en partie dans un ou plusieurs secteurs de transport, dans lesquels les fibres végétales herbeuses sont propulsées par air chaud.

4. Procédé selon la revendication 1, **caractérisé en ce que** pour la production du premier produit intermédiaire, les ingrédients digestibles sont séparés de la matière première (100) à base d'herbe.

5. Procédé selon la revendication 1, **caractérisé en ce que** la matière première (100) à base d'herbe est défibrée (5) dans une suspension aqueuse (4), au moyen d'un défibreur mécanique, de préférence un macérateur et/ou un dépastilleur.

6. Procédé selon la revendication 5, **caractérisé en ce qu'**aussi bien un macérateur qu'un dépastilleur sont mis en oeuvre, le macérateur étant disposé devant le dépastilleur.

7. Procédé selon l'une des revendications 4 à 6, **caractérisé en ce que** la séparation des ingrédients digestibles intervient par séparation des fibres végétales herbeuses hors de la suspension aqueuse, après le défibrage (5), les ingrédients digestibles demeurant dans la suspension.

8. Procédé selon la revendication 7, **caractérisé en ce que** les ingrédients digestibles (104) contiennent principalement des acides organiques, des protéines et des matières minérales, et sont concentrés pour former de la matière alimentaire spéciale et ou des additifs alimentaires.

9. Procédé selon la revendication 7, **caractérisé en ce que** les ingrédients digestibles (104) présentent en outre des enzymes, des vitamines et ou des matières d'origine hormonale en particulier une hormone à base de vitamine D3.

10. Procédé selon l'une des revendications précédentes, **caractérisé en ce que** l'on produit, à partir du deuxième produit intermédiaire (102), un matelas d'isolation fibreux, par mise en oeuvre des étapes suivantes :
• formation (11) d'un non tissé à partir du deuxième produit intermédiaire (102) ;
• activation (12) des fibres liantes à chauffage du non tissé, de sorte que les fibres liantes et les fibres végétales herbeuses sont collées les unes aux autres.

11. Procédé selon la revendication 10, **caractérisé en ce que** le second produit intermédiaire (102) présente une teneur en matière sèche de 60 à 85 % ou plus, et est ainsi utilisé pour la fabrication d'un non tissé, dans laquelle est prévu un séchage résiduel par chauffage du non tissé pour activer (12) les fibres liantes.

12. Procédé selon la revendication 10, **caractérisé en ce que** le deuxième produit intermédiaire (102) présente une teneur en matières sèches de 40 à 60 %, est disposé sur une bande transporteuse et est soumise à un postséchage, puis est à nouveau décompacté/aéré de manière optimale, l'activation (12) des fibres liantes par chauffage intervenant ensuite.

13. Matelas d'isolation fibreux obtenu à partir du procédé selon l'une des revendications 1 à 12.

14. Matelas d'isolation fibreux selon la revendication 13 avec une densité de 25-90 kg/m3.

15. Dispositif pour la fabrication de matelas d'isolation fibreux à partir d'herbe à l'aide du procédé selon l'une des revendications 1 à 12, comprenant une unité centrale (22) pour la production d'un deuxième produit intermédiaire (102) à partir d'un premier produit intermédiaire (101), dans lequel l'unité centrale (22) présente un dispositif de séchage à air chaud, un dispositif de mélange pour mélanger les fibres naturelles avec des fibres liantes thermoactivables, et un dispositif pour ajouter des additifs sur les fibres.

16. Dispositif selon la revendication 15 présentant un dispositif de préparation équipé de moyens pour des fibres et l'herbe, pour séparer les ingrédients digestibles et pour produire le premier produit intermédiaire (101).

17. Dispositif selon la revendication 15 ou 16, présentant un dispositif de production de non tissé (23) équipé de moyens pour réaliser un non tissé par couchage à partir du deuxième produit intermédiaire (102), et de moyens pour chauffer ce non tissé au-dessus d'une température d'activation des fibres liantes.
